# EUROPÄISCHE PATENTSCHRIFT

(11) **EP 1 782 439 B1**
(45) Veröffentlichungstag und Bekanntmachung des Hinweises auf die Patenterteilung: **13.10.2010**
(21) Anmeldenummer: 05783110.9
(22) Anmeldetag: 25.08.2005
(51) Int. Cl.: H01F 1/44

(54) **MAGNETORHEOLOGISCHE MATERIALIEN MIT MAGNETISCHEN UND NICHTMAGNETISCHEN ANORGANISCHEN ZUSÄTZEN UND DEREN VERWENDUNG**
MAGNETO-RHEOLOGICAL MATERIALS COMPRISING MAGNETIC AND NON-MAGNETIC INORGANIC ADDITIVES AND USE THEREOF
MATERIAUX MAGNETORHEOLOGIQUES COMPORTANT DES ADDITIFS INORGANIQUES MAGNETIQUES ET NON MAGNETIQUES ET LEUR UTILISATION

(30) Priorität: 27.08.2004 DE 102004041651
(43) Veröffentlichungstag der Anmeldung: 09.05.2007
(73) Patentinhaber: Fraunhofer-Gesellschaft zur Förderung der angewandten Forschung e.V., 80686 München (DE)
(72) Erfinder: BÖSE, Holger, 97080 Würzburg (DE); TRENDLER, Alexandra-Maria, 97082 Würzburg (DE)
(86) Internationale Anmeldenummer: PCT/EP2005/009194
(87) Internationale Veröffentlichungsnummer: WO 2006/024456

(56) Entgegenhaltungen:
- EP-A- 1 283 530
- US-A- 5 645 752
- US-A- 6 132 633
- US-A1- 2003 035 955
- BYUNG DOO CHIN ET AL: "Rheological properties and dispersion stability of magnetorheological (MR) suspensions" RHEOLOGICA ACTA, Bd. 40, Nr. 3, Mai 2001 (2001-05), Seiten 211-219, XP002367487 DR. DIETRICH STEINKOPFF VERLAG GERMANY ISSN: 0035-4511

## Beschreibung

Die vorliegende Erfindung bezieht sich auf magnetorheologische Materialien mit magnetischen und nichtmagnetischen anorganischen Zusätzen, insbesondere auf magnetorheologische Flüssigkeiten (MRF) mit magnetischen und nichtmagnetischen anorganischen Zusätzen, sowie deren Verwendung.

MRF sind Materialien, die unter Einwirkung eines äußeren Magnetfeldes ihr Fließverhalten ändern. Wie ihre elektrorheologischen Analoga, die sogenannten elektrorheologischen Flüssigkeiten (ERF) bestehen sie in der Regel aus nicht-kolloidalen Suspensionen aus in einem magnetischen bzw. elektrischen Feld polarisierbaren Teilchen in einer Trägerflüssigkeit, die gegebenenfalls weitere Zusatzstoffe enthält.

Die Grundlagen der MRF und erste Vorrichtungen zur Ausnutzung des magnetorheologischen Effekts gehen auf Jacob Rabinow im Jahr 1948 zurück (Rabinow, J., Magnetic Fluid Clutch, National Bureau of Standards Technical News Bulletin 33(4) 54-60, 1948; U.S. Patent 2,575,360). Nach anfänglich großem Aufsehen ebbte das Interesse an MRF zunächst ab, um ab Mitte der neunziger Jahre eine Renaissance zu erleben (Bullough, W.A. (Editor), Proceedings of the 5th International Conference on Electro-Rheological Fluids, Magneto-Rheological Suspensions and Associated Technology (1.), Singapore, New Jersey, London, Hong Kong: World Scientific Publishing, 1996). Inzwischen sind zahlreiche magnetorheologische Flüssigkeiten und Systeme kommerziell erhältlich wie z. B. MRF-Bremsen sowie unterschiedliche Vibrations- und Stossdämpfer (Mark R. Jolly, Jonathan W. Bender, and J. David Carlson, Properties and Applications of Commercial Magnetorheological Fluids, SPIE 5th Annual Int Symposium on Smart Structures and Materials, San Diego, CA, March 15, 1998). Nachfolgend werden einige spezielle Eigenschaften von MRF und deren Beeinflussbarkeit beschrieben.

MRF sind meist nicht-kolloidale Suspensionen magnetisierbarer Teilchen von ca. einem Mikrometer bis zu einem Millimeter Größe in einer Trägerflüssigkeit. Zur Stabilisierung der Partikel gegenüber Sedimentation und zur Verbesserung der Anwendungseigenschaften kann die MRF außerdem Additive wie z. B. Dispergierhilfsmittel und verdickend wirkende Zusatzstoffe enthalten. Ohne äußeres Magnetfeld sind die Partikel idealer Weise homogen und isotrop verteilt, so dass die MRF im magnetfreien Raum eine geringe Basisviskosität aufweist. Bei Anlegen eines äußeren Magnetfeldes ordnen sich die magnetisierbaren Teilchen in kettenartigen Strukturen parallel zu den magnetischen Feldlinien an. Dadurch wird das Fließvermögen der Suspension eingeschränkt, was sich makroskopisch als Viskositätsanstieg bemerkbar macht. Die Viskosität nimmt dabei in der Regel monoton mit der applizierten Magnetfeldstärke zu.

Die Änderungen im Fließverhalten der MRF hängen von der Konzentration und Art der magnetisierbaren Teilchen ab, von ihrer Form, Größe und Größenverteilung; aber auch von den Eigenschaften der Trägerflüssigkeit, den zusätzlichen Additiven, dem angelegten Feld, der Temperatur und anderen Faktoren. Die gegenseitigen Wechselbeziehungen all dieser Parameter sind äußerst komplex, so dass einzelne Verbesserungen einer MRF im Hinblick auf eine spezielle Zielgröße immer wieder Gegenstand von Untersuchungen und Optimierungsbemühungen gewesen sind. Ein Forschungsschwerpunkt ist dabei die Entwicklung von MRF mit einer geringen Neigung zur Sedimentation.

Wie alle Suspensionen neigen auch MRF auf Grund der unterschiedlichen Massen ihrer Bestandteile in Gravitations- und Zentrifugalfeldern zur Entmischung, d.h., vormals homogene Mischphasen trennen sich mit der Zeit in eine reine Flüssigphase und in einen feststoffreichen Bodensatz auf. Dieser Effekt ist unerwünscht, da er vorrangig die magnetisierbaren Teilchen betrifft und somit die Funktionsweise der MRF und der damit aufgebauten Systeme beeinträchtigt. Ein Entwicklungsziel ist daher die Bereitstellung von MRF mit möglichst geringer Sedimentationsneigung. Ein weiteres Ziel, das damit in unmittelbarem Zusammenhang steht, ist eine möglichst einfache Redispergierbarkeit. Da sich nämlich die Sedimentation nie vollständig ausschließen lässt, sollen die entmischten MRF zumindest so beschaffen sein, dass man sie leicht, d.h. unter minimalen Kraftaufwand, wieder in eine homogene Mischung überführen kann. Desweiteren ist wünschenswert, dass die Materialien ohne externes Magnetfeld eine möglichst geringe Basisviskosität besitzen.

Nach dem Stand der Technik enthalten MRF zur Stabilisierung der magnetisierbaren Partikel gegenüber Sedimentation meist Zusatzstoffe. Hierfür sind diverse organische Additive bekannt. Daneben werden auch anorganische Zusatzstoffe zur Stabilisierung der MRF genannt. Hierzu zählen oxidische Partikel wie Siliciumdioxid, insbesondere als Nanopartikel in Form von pyrogener Kieselsäure, sowie Schichtsilicate, in einigen Fällen organisch modifiziert.

US 5,985,168 beschreibt die Stabilisierung der magnetisierbaren Partikel in der MRF durch eine Kombination aus kleinen Partikeln, insbesondere Siliciumdioxid, und einem verbrückenden Polymer. Beides zusammen bildet ein Gel, das die magnetisierbaren Partikel als Schicht umhüllt.

In US 6,592,772 B2 wird eine MRF dargestellt, deren Trägerflüssigkeit aus verschiedenen Komponenten besteht und in der zur Stabilisierung der magnetisierbaren Partikel unterschiedlich organisch modifizierte Schichtsilicate, so genannte "Organoclays" enthalten sind, die jeweils auf die spezifischen Eigenschaften der Komponenten der Trägerflüssigkeit abgestimmt sind.

In US 6,451,219 B1 und US 6,599,439 B2 wird zur Stabilisierung der magnetisierbaren Partikel in der MRF unmodifizierte pyrogene Kieselsäure mit hoher spezifischer Oberfläche verwendet. Optional kann ein ethoxyliertes Amin zugesetzt werden.

US 5,645,752 nennt zur Stabilisierung der MRF kolloidale Metalloxide, wie z. B. pyrogene Kieselsäure, die durch Oberflächenmodifizierung hydrophobiert wurde, sowie hydrophile Siliconoligomere und copolymere Organosiliconoligomere.

In US 6,203,717 B1 wird eine MRF beschrieben, die zur Stabilisierung der magnetisierbaren Partikel ein hydrophobes Organoclay enthält, das aus Bentonit gewonnen wird. Bei der MRF wird eine geringe Härte des Sedimentes festgestellt.

US 6,132,633 beschreibt eine MRF auf der Basis von Wasser als Trägerflüssigkeit unter Verwendung von Bentoniten und Hektoriten.

In EP 1 283 530 A2 und EP 1 283 531 A2 wird der Einsatz von pyrogener Kieselsäure zur Stabilisierung einer MRF mit bimodaler Partikelgrößenverteilung auf der Basis einer kohlenwasserstoffbasierten Trägerflüssigkeit angegeben, in letzterer Patentschrift unter Zugabe eines Molybdän-Amin-Komplexes. Auch in WO 03/021611 wird pyrogene Kieselsäure verwendet.

In WO 93/21644 A1 wird die Zusammensetzung einer MRF beschrieben, die zusätzlich zu den magnetisierbaren weichmagnetischen Partikeln auch hartmagnetische Partikel, vorzugsweise Eisenoxid oder Chromdioxid mit Partikelgrößen zwischen 0,1 und 1 µm, enthält. Die hartmagnetischen Partikel sind auf der Oberfläche der weichmagnetischen Teilchen adsorbiert. Zusammenfassend kann gesagt werden, dass der Stand der Technik eine Vielzahl einzelner Detaillösungen anbietet, spezielle Stoff- und Betriebsparameter von magnetorheologischen Materialien, insbesondere MRF, zu verbessern, jedoch eine Gesamtlösung hinsichtlich Entmischung, Redispergierbarkeit, Basisviskosität und Temperaturstabilität noch aussteht.

Hiervon ausgehend ist es die Aufgabe der vorliegenden Erfindung neue magnetorheologische Materialien, insbesondere MRF, vorzuschlagen, die speziell die fünf nachfolgenden Anforderungen simultan erfüllen:
- hohe Stabilität gegen Entmischung,
- leichte Redispergierbarkeit,
- geringe Basisviskosität im magnetfreien Raum,
- hohe Schubspannung im Magnetfeld,
- hohe Stabilität gegenüber Temperaturschwankungen.

Diese Aufgabe wird durch die kennzeichnenden Merkmale des Patentanspruchs 1 gelöst. Vorteilhafte Weiterbildungen derartig hergestellter magnetorheologischer Materialien, insbesondere MRF, werden in den abhängigen Ansprüchen beschrieben. Desweiteren geben die Patentansprüche 23 bis 25 Verwendungsmöglichkeiten derartig hergestellter magnetorheologischer Materialien an.

Erfindungsgemäß werden somit magnetorheologische Materialien, insbesondere MRF, vorgeschlagen, die eine Kombination von magnetischen und nichtmagnetischen anorganischen Materialien und/oder Kompositpartikel hiervon enthalten.

Als Kombination von magnetischen und nichtmagnetischen anorganischen Materialien im Sinne der Erfindung werden alle magnetischen und nichtmagnetischen anorganischen Materialien verstanden, die in einer Wechselbeziehung stehen. Es kann sich hierbei um Wechselwirkungen , wie z.B. van der Waals Wechselwirkungen oder elektromagnetische Wechselwirkungen, handeln, die bis zu einer Umhüllung des Kerns führen können.

Bei den nichtmagnetischen anorganischen Materialien sind insbesondere solche aus anisometrischen Partikeln, wie Plättchen oder Stäbchen, bevorzugt. Beispiele hierfür sind plättchenförmige Schichtsilicate, wie z.B. Glimmer. Bei den magnetischen Materialien kommen alle aus dem Stand der Technik bekannten magnetischen Materialien, insbesondere in Form von anorganischen Partikeln in Frage. Ein Beispiel hierfür ist Magnetit. Die mittlere Teilchengröße der nichtmagnetischen Materialien kann zwischen 0,005 und 1000 µm, bevorzugt zwischen 0,01 und 200 µm liegen. Das Volumenverhältnis der magnetischen und nichtmagnetischen Materialien zueinander beträgt zwischen 1:99 und 99:1, bevorzugt 10:90 und 90:10.

Unter Kompositpartikel im Sinne der Erfindung werden diskrete Partikel verstanden, die sowohl aus magnetischen und aus nichtmagnetischen Materialien bestehen. Bevorzugt sind bei den Kompositpartikeln solche, die als Kern anisometrische nichtmagnetische anorganische Partikel aufweisen, wie z.B. Plättchen oder Stäbchen, die mit einer Hülle aus einem magnetischen Material bedeckt sind. Die Hülle kann dabei den Kern vollständig oder auch nur teilweise bedecken.

Eine weitere vorteilhafte Ausgestaltungsform der erfindungsgemäßen magnetorheologischen Materialien sieht vor, dass die anorganischen Partikel zumindest zum Teil organisch modifiziert sind.

Ein magnetorheologisches Trägermaterial mit derartigen Zusätzen aus magnetischen und nichtmagnetischen anorganischen Materialien weist eine sehr hohe Stabilität gegenüber der Sedimentation der magnetisierbaren Partikel auf und gleichzeitig eine besonders niedrige Basisviskosität. Darüber hinaus wird eine außerordentlich leichte Redispergierbarkeit beobachtet. Diese äußert sich darin, dass der sich nach langer Zeit gebildete Bodensatz mit einem Rührwerkzeug unter Aufbringung eines nur geringen Kraftaufwandes wieder im Trägermedium z.B. in der flüssigen Phase der MRF verteilt werden kann. Im Stand der Technik hat der Bodensatz in der Regel eine festere Konsistenz und erfordert damit einen höheren Kraftaufwand zur Redispergierung der magnetisierbaren Partikel. Eine leichte Redispergierbarkeit bietet für die technische Anwendung einen großen Vorteil, da die magnetorheologischen Materialien nach einem längeren betriebslosen Zustand im Einsatzfall wieder leichter homogenisiert werden können. Andernfalls würde ihre Leistungsfähigkeit durch Eigenschaftsveränderungen eingeschränkt.

Ein weiterer Vorteil der erfindungsgemäßen Materialien, die die erfindungsgemäßen Zusätze enthalten, besteht darin, dass durch die Verwendung von anorganischen Zusatzstoffen eine weitgehende Unempfindlichkeit gegen Temperaturschwankungen erreicht wird. Anorganische Zusatzstoffe weisen eine höhere Temperaturstabilität auf als die in kommerziellen Materialien eingesetzten organischen Zusatzstoffe. Außerdem ist mit einer geringeren Temperaturabhängigkeit der Stabilisierungswirkung bei anorganischen Zusatzstoffen im Vergleich mit organischen Zusatzstoffen zu rechnen, da organische Stabilisatoren aus Polymeren mit der Temperatur veränderliche Strukturen in dem Trägermedium bilden können.

Die überraschend hohe Stabilisierungswirkung der Kompositpartikel gegenüber der Sedimentation der magnetisierbaren Partikel in den erfindungsgemäßen Materialien wird auf die Ausbildung von besonderen Strukturen im Trägermedium zurückgeführt. Eine mögliche Erklärung ist die Bildung von stegartigen Verbindungen zwischen den magnetisierbaren Partikeln über die Kompositpartikel. Die Kompositpartikel stellen somit Brücken zwischen den magnetisierbaren Partikeln her und halten diese in der Schwebe. Die Anlagerung der Kompositpartikel an den magnetisierbaren Partikeln wird auf schwache magnetische Wechselwirkungen der magnetischen Hülle der Kompositpartikel infolge einer geringen Remanenz zurückgeführt. Bei der Scherung der erfindungsgemäßen Materialien ohne Magnetfeld werden die schwachen Brücken mit relativ geringer Kraft aufgebrochen und können sich nach Beendigung der Scherung wieder zurückbilden. Dies bedeutet, dass die Basisviskosität relativ gering ist.

In Bezug auf die Kombination der zugesetzten magnetischen und nichtmagnetischen Teilchen wird davon ausgegangen, dass die magnetischen anorganischen Teilchen die nichtmagnetischen Partikel zumindest teilweise umhüllen und auf diese Weise "Kompositpartikel" aus beiden Spezies entstehen, die ihrerseits stabile Strukturen zwischen den magnetisierbaren Partikeln aufbauen.

Die Herstellung der diskreten Kompositpartikel erfolgt bevorzugt durch eine vorherige Beschichtung der nichtmagnetischen anorganischen Partikel mit magnetischem Material. Die Beschichtung kann durch die Anlagerung von kleineren magnetischen Teilchen auf größeren nichtmagnetischen anorganischen Substratpartikeln hergestellt werden. Die Beschichtung kann sich auch durch die separate Zugabe von größeren nichtmagnetischen anorganischen Partikeln und kleineren magnetischen Partikeln in dem Trägermedium ausbilden, sodass hierdurch Kompositpartikel entstehen.

Eine bevorzugte Form des Kerns ist eine anisometrische Form wie z. B. Plättchen oder Stäbchen. Ein Beispiel bilden plättchenförmige Schichtsilicate wie z.B. Glimmer. Die kleineren magnetischen Partikel wie z.B. Magnetit bedecken die Oberfläche der nichtmagnetischen anorganischen Partikel.

Eine weitere vorteilhafte Ausgestaltungsform der erfindungsgemäßen magnetorheologischen Materialien in Bezug auf die Kompositpartikel sieht vor, dass die mittlere Teilchengröße der Kompositpartikel zwischen 0,005 und 1000 µm, bevorzugt zwischen 0,01 µm und 200 µm, liegt. Es hat sich weiterhin gezeigt, dass es günstig ist, wenn das Volumenverhältnis der magnetischen und nichtmagnetischen anorganischen Komponenten des Kompositpartikels zwischen 1 : 99 und 99 : 1, bevorzugt zwischen 10 : 90 und 90 : 10, liegt.

Die magnetisierbaren Partikel können aus weichmagnetischen Teilchen nach dem Stand der Technik gebildet werden. Dies bedeutet, dass die magnetisierbaren Partikel sowohl aus der Menge der weichmagnetischen metallischen Werkstoffe wie Eisen, Cobalt, Nickel (auch in nichtreiner Form) und Legierungen daraus wie Eisen-Cobalt, Eisen-Nickel; magnetischer Stahl; Eisen-Silizium ausgewählt werden können als auch aus der Menge der weichmagnetischen oxidkeramischen Werkstoffe wie den kubischen Ferriten, den Perowskiten und den Granaten der allgemeinen Formel

MO·Fe₂O₃

mit einem oder mehreren Metallen aus der Gruppe M = Mn, Fe, Co, Ni, Cu, Zn, Ti, Cd oder Mg. Daneben können aber auch Mischferrite wie MnZn-, NiZn-, NiCo-, NiCuCo-, NiMg-, CuMg-Ferrite eingesetzt werden.

Die magnetisierbaren Partikel können aber auch aus Eisencarbid- oder Eisennitridpartikeln bestehen oder aus Legierungen von Vanadium, Wolfram, Kupfer und Mangan oder aus Mischungen aus den genannten Partikelmaterialien oder aus Mischungen unterschiedlicher magnetisierbarer Feststoffarten. Dabei können die weichmagnetischen Werkstoffe auch alle oder teilweise in verunreinigter Form vorliegen.

Erfindungsgemäß kann das Trägermedium der magnetorheologischen Materialien aus Trägerflüssigkeiten nach dem Stand der Technik wie Wasser, Mineralöle, synthetische Öle wie Polyalphaolefine, Kohlenwasserstoffe, Siliconöle, Ester, Polyether, fluorierte Polyether, Polyglykole, fluorierte Kohlenwasserstoffe, halogenierte Kohlenwasserstoffe, fluorierte Silicone, organisch modifizierte Silicone sowie Copolymere daraus oder aus Flüssigkeitsmischungen bestehen.

Besondere Ausführungsformen sehen vor, dass das Trägermedium der magnetorheologischen Materialien aus Fetten oder Gelen oder aus Elastomeren besteht.

In einer vorteilhaften Ausgestaltungsform der erfindungsgemäßen magnetorheologischen Materialien werden der Suspension weitere anorganische Partikel wie SiO₂ TiO₂ Eisenoxide, Silicate wie z. B. Schichtsilicate oder organische Additive sowie Kombinationen daraus zugegeben.

Es ist auch möglich, den magnetorheologischen Materialien zur Herabsetzung von Abrasionserscheinungen partikelförmige Additive wie Graphit, Perfluorethylen oder Molybdänverbindungen wie Molybdändisulfit sowie Kombinationen daraus zuzusetzen. Alternative Ausführungsformen der magnetorheologischen Materialien sehen weiter vor, dass die Suspension zum Einsatz für die Oberflächenbehandlung von Werkstücken spezielle abrasiv wirkende und/oder chemisch ätzende Zusatzstoffe, wie z. B. Aluminiumoxid, Ceroxid, Siliziumcarbid oder Diamant, enthält.

Insgesamt hat es sich als vorteilhaft erwiesen, wenn der Anteil der magnetisierbaren Partikel zwischen 10 und 70 Vol.-%, bevorzugt zwischen 20 und 60 Vol.-%, liegt; der Anteil des Trägermediums zwischen 20 und 90 Vol.-%, bevorzugt zwischen 30 und 80 Vol.%, liegt, der Gesamtanteil an der Kombination der magnetischen und nichtmagnetischen Zusatzstoffe und/oder an Kompositpartikeln zwischen 0,1 und 20 Massen-%, bevorzugt zwischen 0,2 und 15 Massen-%, liegt und der Anteil der nichtmagnetisierbaren Additive zwischen 0,001 und 20 Massen-%, bevorzugt zwischen 0,01 und 15 Massen-% (jeweils bezogen auf die magnetisierbaren Feststoffe), liegt.

Die Erfindung betrifft weiterhin die Verwendung der erfindungsgemäßen Materialien.

Eine vorteilhafte Ausgestaltungsform der erfindungsgemäßen magnetorheologischen Materialien sieht deren Verwendung in adaptiven Stoß- und Schwingungsdämpfern, steuerbaren Bremsen, Kupplungen sowie in Sport- oder Trainingsgeräten vor. Spezielle Materialien können auch zur Oberflächenbearbeitung von Werkstücken eingesetzt werden.

Letztlich können die magnetorheologischen Materialien auch zur Erzeugung und/oder Darstellung haptischer Informationen wie Schriftzeichen, computersimulierter Objekte, Sensorsignale oder Bilder, in haptischer Form, zur Simulation von viskosen, elastischen und/oder visko-elastischen Eigenschaften bzw. der Konsistenzverteilung eines Objekts, insbesondere zu Trainings- und/oder Forschungszwecken und/oder für medizinische Anwendungen eingesetzt werden.

Die Erfindung wird durch die nachfolgenden Beispiele und Vergleichsbeispiele näher erläutert.

### Beispiel 1

### Erfindungsgemäße MRF 3 unter Verwendung von mit nanoskaligen Magnetit beschichteten Glimmerplättchen

Zur Herstellung von 80 ml einer erfindungsgemäßen **MRF 3** mit 35 Vol-% Eisen in Polyalphaolefin wird wie folgt verfahren: 41,6 g Polyalphaolefin (Dichte 0,8 g/cm³ bei 15° C, kinematische Viskosität 5 mm/s² bei 40° C) werden in einem Stahlbehälter von 250 ml Inhalt auf 0,001 g Einwaagegenauigkeit eingewogen.

0,044 g des Dispergiermittels Lecithin werden hinzugefügt und unter Erwärmen gelöst. Anschließend werden 4,409 g Glimmerplättchen mit einer mittleren Größe von 1 µm, die mit nanoskaligem Magnetit beschichtet sind, mit einem Hochgeschwindigkeitsrührgerät (Ultraturrax, Firma IKA Labortechnik) 3 min lang bei 9500 Umdrehungen pro Minute eindispergiert.

Zuletzt werden als magnetisierbares Material 220,47 g Carbonyleisenpulver der Firma BASF mit einer mittleren Teilchengröße von 4,7 µm (gemessen in Isopropanol mittels Laserbeugung mit Hilfe eines Mastersizers S der Firma Malvern Instruments) zugegeben. Die Dispergierung des Eisenpulvers im Ölgemisch erfolgt mit Hilfe eines Rührgerätes (Dispermat, Firma VMA-Getzmann GmbH) mittels einer Dissolverscheibe (Durchmesser 30 mm). Hierzu wird der Feststoff unter ständigem Rühren langsam eingestreut und die Rührgeschwindigkeit langsam erhöht. Der Abstand zwischen der Dissolverscheibe und dem Behälterboden beträgt dabei 1 mm. Die Behandlungsdauer beträgt 3 min bei einer Drehgeschwindigkeit von 5000 Umdrehungen pro min. Im Dispermat wird die optimale Rührgeschwindigkeit erreicht, wenn die Drehscheibe unter Bildung einer Trombe von oben sichtbar ist.

### Beispiel 2

### Erfindungsgemäße MRE 4 unter Verwendung eines Bentonit/Magnetit-Zusatzes

Zur Herstellung von 80 ml einer erfindungsgemäßen **MRF 4** mit 35 Vol-% Eisen in Polyalphaolefin wird wie folgt verfahren:
41,6 g Polyalphaolefin (Dichte 0,8 g/cm³ bei 15° C, kinematische Viskosität 5 mm/s² bei 40° C) werden in einem Stahlbehälter von 250 ml Inhalt auf 0,001 g Einwaagegenauigkeit eingewogen. 0,044 g des Dispergiermittels Lecithin werden hinzugefügt und unter Erwärmen gelöst. Anschließend werden 4,409 g hydrophobes Bentonit mit einem Hochgeschwindigkeitsrührgerät (Ultraturrax, Firma IKA Labortechnik) 3 min lang bei 9500 Umdrehungen pro min eindispergiert. Die Zugabe von 4,409 g nanoskaligen Magnetits erfolgt analog.

Zuletzt werden als magnetisierbares Material 220,47 g Carbonyleisenpulver der Firma BASF mit einer mittleren Teilchengröße von 4,7 µm (gemessen in Isopropanol mittels Laserbeugung mit Hilfe eines Mastersizers S der Firma Malvern Instruments) zugegeben. Die Dispergierung des Eisenpulvers im Ölgemisch erfolgt wie in Beispiel 1 beschrieben.

### Vergleichsbeispiel 1

### MRF 1 ohne Zusatz eines Sedimentationsstabilisators

Zur Herstellung von 80 ml einer Suspension mit 35 Vol-% Eisen in Polyalphaolefin wird wie folgt verfahren: 41,6 g Polyalphaolefin (Dichte 0,8 g/cm³ bei 15° C, kinematische Viskosität 5 mm/s² bei 40° C) werden in einem Stahlbehälter von 250 ml Inhalt auf 0,001 g Einwaagegenauigkeit eingewogen. 0,044 g des Dispergiermittels Lecithin werden hinzugefügt und unter Erwärmen gelöst. Zuletzt werden als magnetisierbares Material 220,47 g Carbonyleisenpulver der Firma BASF mit einer mittleren Teilchengröße von 4,7 µm (gemessen in Isopropanol mittels Laserbeugung mit Hilfe eines Mastersizers S der Firma Malvern Instruments) zugegeben. Die Dispergierung des Eisenpulvers im Ölgemisch erfolgt wie in Beispiel 1 beschrieben.

### Vergleichsbeispiel 2

### MRF 2 unter Verwendung eines Zusatzes von Lithiumseifenfett als Sedimentationsstabilisator

Zur Herstellung von 80 ml einer Suspension mit 35 Vol-% Eisen in Polyalphaolefin wird wie folgt verfahren: 41,6 g Polyalphaolefin (Dichte 0,8 g/cm³ bei 15° C, kinematische Viskosität 5 mm/s² bei 40° C werden in einem Stahlbehälter von 250 ml Inhalt auf 0,001 g Einwaagegenauigkeit eingewogen. 0,044 g des Dispergiermittels Lecithin werden hinzugefügt und unter Erwärmen gelöst. Anschließend werden 8,39 g Lithiumseifenfett NLGI 2 mit einem Hochgeschwindigkeitsrührgerät (Ultraturrax, Firma IKA Labortechnik) 3 min lang bei 9500 Umdrehungen pro min eingerührt. Zuletzt werden als magnetisierbares Material 220,47 g Carbonyleisenpulver der Firma BASF mit einer mittleren Teilchengröße von 4,7 µm (gemessen in Isopropanol mittels Laserbeugung mit Hilfe eines Mastersizers S der Firma Malvern Instruments) zugegeben. Die Dispergierung des Eisenpulvers im Ölgemisch erfolgt wie in Beispiel 1 beschrieben.

Nachfolgend werden Experimente zur Charakterisierung der so hergestellten magnetorheologischen Flüssigkeiten beschrieben.

### - Sedimentationsanalyse

Die Sedimentationsanalyse erfolgte in Glasröhrchen (Gesamthöhe 160 mm, Innendurchmesser 14,1 mm, Wandstärke 0,8 mm) bei 25° C. Die Phasengrenze zwischen dem Sediment und dem Überstand wurde visuell in definierten Zeitabständen aufgenommen. Dabei wird nachfolgend die Höhe des abgesetzten Feststoffs bezogen auf die Gesamthöhe der MRF-Probe als "Sedimenthöhe" [%] bezeichnet. Die Ergebnisse sind in Abbildung 1 dargestellt.

Man erkennt, dass die beiden erfindungsgemäßen **MPF 3** und **MPF 4** innerhalb der ersten Beobachtungstage eine äußerst geringe Phasentrennung aufweisen und anschließend 60 Tage lang stabil bleiben, ohne dass die Sedimentation fortschreitet. Auch nach 60 Tagen liegt die Sedimenthöhe noch bei > 97 %. Demgegenüber sedimentieren die beiden Vergleichssuspensionen **MRF 1** und **MRF 2** nach dem Stand der Technik sehr viel stärker und weisen bereits nach wenigen Tagen nur noch Sedimenthöhen von ca. 73 bzw. 90 % auf.

### - Versuche zur Redispergierbarkeit der MRF ("Spateltest")

In Ermangelung eines genormten Tests zur Charakterisierung des Redispergierverhaltens einer MRF wurden im vorliegenden Fall die Suspensionen einer vergleichenden qualitativen Beurteilung unterzogen.

Dazu wurden zunächst jeweils 5 ml MRF 15 min lang bei 130 g zentrifugiert und anschließend die relativen Sedimentationshöhen der Feststoffanteile bestimmt. Anschließend wurde die Konsistenz der Feststoffanteile durch Einführen eines dünnen Spatels und langsames Drehen an Hand des zu überwindenden Widerstands subjektiv bestimmt.

Die derart ermittelten Konsistenzen der Feststoffanteile wurden phänomenologisch von "weich" über "mittelweich", "mittel", bis zu "mittelhart" und "hart" eingestuft und mit einem "ausgezeichneten" bzw. "sehr schlechten" Redispergierverhalten korreliert. Die Ergebnisse sind in der nachfolgenden Tabelle zusammen gefasst.

**Tabelle: Qualitative Beurteilung des Redispergierverhaltens der untersuchten MRF**

| **Suspension** | **Sediment-höhe [%]** | **Konsistenz** | **Redispergierbarkeit** |
|---|---|---|---|
| **MRF 1** | 64 | mittelweich | gut |
| **MRF 2** | 66 | mittelhart | mittel |
| **MRF 3** | 74,5 | weich | ausgezeichnet |
| **MRF 4** | 74,5 | weich | ausgezeichnet |

Man erkennt, dass die beiden erfindungsgemäßen **MRF 3** und **MRF 4** sowohl hinsichtlich der Sedimentationshöhe als auch hinsichtlich der Redispergierverhaltens signifikant bessere Ergebnisse liefern als die beiden Vergleichssuspensionen **MPF 1** und **MRF 2.**

### - Abhängigkeit der Schubspannung von der Scherrate ohne angelegtes Magnetfeld

Die rheologischen Messungen erfolgten in einem Rotationsrheometer (Searle System) MCR 300 der Firma Paar Physica in einem Messsystem mit koaxialer Zylindergeometrie bei 25° C. Die Ergebnisse sind in Abbildung 2 dargestellt.

Dabei zeigt sich, dass die Fließkurven der beiden erfindungsgemäßen **MRF 3** und **MRF 4** praktisch deckungsgleich sind und bei einer Scherrate von 1000 s⁻¹ eine maximale Schubspannung von 150 Pa aufweisen. Die entsprechenden Schubspannungen von **MRF 1** und MRF **2** nach dem Stand der Technik betragen ca. 70 bzw. 200 Pa. Damit weist **MRF 1** die niedrigste und **MRF 2** die höchste Basisviskosität im magnetfeldfreien Raum auf, während die beiden erfindungsgemäßen **MRF 3** und **MRF 4** eine Mittelstellung einnehmen.

Zusammen mit ihrer außergewöhnlichen Sedimentationsstabilität weisen die beiden erfindungsgemäßen Suspensionen **MRF 3** und **MRF 4** somit ein hervorragendes Eigenschaftsprofil auf, dass sie zur Verwendung als magneto-rheologische Flüssigkeiten prädestinieren.

### - Abhängigkeit der Schubspannung von der magnetischen Flussdichte

Die magnetorheologischen Messungen erfolgten in einem Rotationsrheometer (Searle System) MCR 300 der Firma Paar Physica in einer Platte-Platte Anordnung, wobei das Magnetfeld senkrecht zu den Platten verläuft. Alle Untersuchungen wurden bei 25° C und einer konstanten Scherrate von 100 s⁻¹ durchgeführt. Die Ergebnisse sind in Abbildung 3 dargestellt.

Man erkennt, dass die beiden erfindungsgemäßen **MRF 3** und **MRF 4** ab einer magnetischen Flussdichte von ca. 200 mT eine signifikant höhere Schubspannung aufweisen als die beiden magnetorheologischen Flüssigkeiten **MRF 1** und **MRF 2** nach dem Stand der Technik. In der Praxis sind hohe Schubspannungen im angelegten Magnetfeld erwünscht, da sie eine effektive Umsetzung einer magnetischen Anregung in eine rheologische Änderung in der MRF bewirken. Damit weisen die beiden erfindungsgemäßen **MRF 3** und **MRF 4** eine weitere vorteilhafte Eigenschaft für die Verwendung als magnetorheologische Flüssigkeiten auf.

### - Abhängigkeit der dynamischen Viskosität von der Temperatur

Die rheologischen Messungen erfolgten in einem Rotationsrheometer (Searle System) MCR 300 der Firma Paar Physica in Kegel-Platte-Anordnung bei einer konstanten Scherrate von 100 s⁻¹ im Temperaturbereich von -15 bis +120° C. Bei Temperaturen unterhalb von 25° C wurde zur Vermeidung von Kondenswasserbildung mit Argonspülung gearbeitet. Die Viskositäts-TemperaturAbhängigkeit wurde nach der Vogel-Cameron-Gleichung (V-C-Gleichung) ausgewertet [Kulicke, W.-M.; Fließverhalten von Stoffen und Stoffgemischen, 1986, Huthig Wepf Verlag, Heidelberg, Seite 123]: $- ln ⁢ η = \frac{B}{T \left[°C\right] + C} + A$

Dabei ist η die dynamische temperaturabhängige Viskosität und A und B sind Materialkonstanten; C = 95° C für Mineralöle, wenn die Temperatur in °C angegeben wird.

Die Ergebnisse sind in Abbildung 4 dargestellt. Man erkennt, dass die Ausgleichsgeraden für die beiden erfindungsgemäßen **MRF 3** und **MRF 4** praktisch deckungsgleich sind und in der V-C-Auftragung eine geringere Steigung aufweisen als die beiden magnetorheologischen Flüssigkeiten nach dem Stand der Technik **MRF 1** und **MRF 2.** Aus der geringeren Geradensteigung für **MRF 3** und **MRF 4** folgt eine geringere Temperaturabhängigkeit der beiden erfindungsgemäßen MRF gegenüber dem Stand der Technik, was als weiterer Vorteil gewertet werden kann.

Insgesamt bleibt festzuhalten, dass die erfindungsgemäßen **MRF 3** und **MRF 4** mit magnetischen und nichtmagnetischen anorganischen Zusätzen im Vergleich zu magnetorheologischen Flüssigkeiten nach dem Stand der Technik hinsichtlich der Eigenschaftskombination Sedimentationsstabilität, Redispergierbarkeit, Basisviskosität, Schubspannung im Magnetfeld und Viskosität-/Temperatur-Abhängigkeit entscheidende Vorteile bieten.

## Patentansprüche

1. Magnetorheologische Materialien aus mindestens einem nicht-magnetisierbaren Trägermedium und darin enthaltenen magnetisierbaren Partikeln, **dadurch gekennzeichnet, dass** zusätzlich eine Kombination von magnetischen Materialien und nichtmagnetischen anorganischen Materialien und/oder Kompositpartikeln aus magnetischen Materialien und nicht magnetischen an organischen Materialien enthalten sind.

2. Magnetorheologische Materialien nach Anspruch 1, **dadurch gekennzeichnet, dass** die nichtmagnetischen anorganischen Materialien aus anisometrischen Partikeln, wie Plättchen oder Stäbchen, ausgewählt sind.

3. Magnetorheologische Materialien nach Anspruch 2, **dadurch gekennzeichnet, dass** die Partikel aus plättchenförmigen Schichtsilicaten, wie z. B. Glimmer, bestehen.

4. Magnetorheologische Materialien nach einem oder mehreren der vorhergehenden Ansprüche, **dadurch gekennzeichnet, dass** die mittlere Teilchengröße der nichtmagnetischen anorganischen Materialien zwischen 0,005 und 1000 µm liegt, bevorzugt zwischen 0,01 µm und 200 µm.

5. Magnetorheologische Materialien nach einem oder mehreren der vorhergehenden Ansprüche, **dadurch gekennzeichnet, dass** das Volumenverhältnis der magnetischen und nichtmagnetischen anorganischen Materialien zueinander zwischen 1:99 und 99:1, bevorzugt zwischen 10:90 und 90:10, liegt.

6. Magnetorheologische Materialien nach einem oder mehreren der vorhergehenden Ansprüche, **dadurch gekennzeichnet, dass** die magnetischen Materialien aus anorganischen Partikeln, z.B. aus Magnetit bestehen.

7. Magnetorheologische Materialien nach Anspruch 1, **dadurch gekennzeichnet, dass** die Kompositpartikel aus einem nichtmagnetischen Kern und einer magnetischen Hülle gebildet sind.

8. Magnetorheologische Materialien nach einem oder mehreren der vorhergehenden Ansprüche, **dadurch gekennzeichnet, dass** die Kompositpartikel eine anisometrische Form, wie Plättchen oder Stäbchen aufweisen.

9. Magnetorheologische Materialien nach einem oder mehreren der vorhergehenden Ansprüche, **dadurch gekennzeichnet, dass** die Kompositpartikel im Trägermedium gebildet worden sind.

10. Magnetorheologische Materialien nach einem oder mehreren der vorhergehenden Ansprüche, **dadurch gekennzeichnet, dass** die anorganischen Partikel zumindest zum Teil organisch modifiziert sind.

11. Magnetorheologische Materialien nach einem oder mehreren der vorhergehenden Ansprüche, **dadurch gekennzeichnet, dass** die mittlere Teilchengröße der Kompositpartikel zwischen 0,005 und 1000 µm liegt, bevorzugt zwischen 0,01 µm und 200 µm.

12. Magnetorheologische Materialien nach einem oder mehreren der vorhergehenden Ansprüche, **dadurch gekennzeichnet, dass** das Volumenverhältnis der magnetischen und nichtmagnetischen anorganischen Komponente der Kompositpartikel zwischen 1 : 99 und 99 : 1, bevorzugt zwischen 10 : 90 und 90 : 10, liegt.

13. Magnetorheologische Materialien nach einem oder mehreren der vorhergehenden Ansprüche, **dadurch gekennzeichnet, dass** die magnetisierbaren Partikel aus weichmagnetischen Materialien ausgewählt sind.

14. Magnetorheologische Materialien nach Anspruch 13, **dadurch gekennzeichnet, dass** die magnetisierbaren Partikel aus weichmagnetischen metallischen Werkstoffen wie Eisen, Cobalt, Nickel (auch in nicht reiner Form) und Legierungen daraus wie Eisen-Cobalt, Eisen Nickel; magnetischer Stahl; Eisen-Silizium und/oder deren Mischungen ausgewählt sind.

15. Magnetorheologische Materialien nach Anspruch 13, **dadurch gekennzeichnet, dass** die magnetisierbaren Partikel aus weichmagnetischen oxidkeramischen Werkstoffen wie kubischen Ferriten, Perowskiten und Granaten der allgemeinen Formel
MO·Fe₂O₃
mit einem oder mehreren Metallen aus der Gruppe M = Mn, Fe, Co, Ni, Cu, Zn, Ti, Cd oder Mg und/oder deren Mischungen ausgewählt sind.

16. Magnetorheologische Materialien nach Anspruch 13, **dadurch gekennzeichnet, dass** die magnetisierbaren Partikel aus Mischferriten wie MnZn-, NiZn-, NiCo-, NiCuCo-, NiMg-, CuMg-Ferriten und/oder deren Mischungen ausgewählt sind.

17. Magnetorheologische Materialien nach Anspruch 13, **dadurch gekennzeichnet, dass** die magnetisierbaren Partikel aus Eisencarbid, Eisennitrid, Legierungen von Vanadium, Wolfram, Kupfer und Mangan und/oder deren Mischungen ausgewählt sind.

18. Magnetorheologische Materialien nach einem oder mehreren der vorhergehenden Ansprüche, **dadurch gekennzeichnet, dass** das Trägermedium ausgewählt ist aus
- Trägerflüssigkeiten wie Wasser, Mineralöle, synthetische Öle wie Polyalphaolefine, Kohlenwasserstoffe, Siliconöle, Ester, Polyether, fluorierte Polyether, Polyglykole, fluorierte Kohlenwasserstoffe, halogenierte Kohlenwasserstoffe, fluorierte Silicone, organisch modifizierte Silicone sowie Copolymere daraus oder aus Flüssigkeitsmischungen hiervon,
- Fetten oder Gelen oder
- aus Elastomeren.

19. Magnetorheologische Materialien nach einem oder mehreren der vorhergehenden Ansprüche, **dadurch gekennzeichnet, dass** sie als Additive Dispergier mittel, Antioxidantien, Entschäumer und/oder Antiverschleißmittel enthalten.

20. Magnetorheologische Materialien nach einem oder mehreren der vorhergehenden Ansprüche, **dadurch gekennzeichnet, dass** sie weitere Additive, zur Herabsetzung von Abrasionserscheinungen, partikelförmige Zusätze wie Graphit, Perfluorethylen oder Molybdänverbindungen wie Molybdändisulfit oder Kombinationen daraus enthalten.

21. Magnetorheologische Materialien nach einem oder mehreren der vorhergehenden Ansprüche, **dadurch gekennzeichnet, dass** sie als weitere Additive zum Einsatz für die Oberflächenbehandlung von Werkstücken abrasiv wirkende und/oder chemisch ätzende Zusatzstoffe wie z. B. Aluminiumoxid, Ceroxid, Siliciumcarbid oder Diamant enthalten.

22. Magnetorheologische Materialien nach einem oder mehreren der vorhergehenden Ansprüche, **dadurch gekennzeichnet, dass**
- der Anteil der magnetisierbaren Partikel zwischen 10 und 70 Vol.-%, bevorzugt zwischen 20 und 60 Vol.-%, liegt,
- der Anteil des Trägermediums zwischen 20 und 90 Vol.-%, bevorzugt zwischen 30 und 80 Vol.-%, liegt,
- der Anteil der Kombination von magnetischen und nichtmagnetischen Materialien und/oder der Kompositpartikel zwischen 0,1 und 20 Masse-%, bevorzugt zwischen 0,2 und 15 Masse-% (bezogen auf die magnetisierbaren Feststoffe), liegt,
- der Anteil der Additive zwischen 0,001 und 20 Massen-%, bevorzugt zwischen 0,01 und 15 Massen-% (bezogen auf die magnetisierbaren Feststoffe), liegt.

23. Verwendung der magnetorheologische Materialien nach einem oder mehreren der vorhergehenden Ansprüche 1 bis 22 in adaptiven Stoß- und Schwingungsdämpfern, steuerbaren Bremsen, Kupplungen sowie in Sport- oder Trainingsgeräten.

24. Verwendung der magnetorheologische Materialien nach einem oder mehreren der vorhergehenden Ansprüche 1 bis 22 zur Oberflächenbearbeitung von Werkstücken.

25. Verwendung der magnetorheologische Materialien nach einem oder mehreren der vorhergehenden Ansprüche 1 bis 22 zur Erzeugung und/oder Darstellung haptischer Informationen wie Schriftzeichen, computersimulierte Objekte, Sensorsignale oder Bilder; zur Simulation von viskosen, elastischen und/oder visko-elastischen Eigenschaften bzw. der Konsistenzverteilung eines Objekts.

## Claims

1. Magnetorheological materials comprising at least one non-magnetisable carrier medium and magnetisable particles contained therein,
***characterised in that***
in addition a combination of magnetic materials and non-magnetic inorganic materials and/or composite particles of magnetic materials and non-magnetic inorganic materials are contained.

2. Magnetorheological materials according to claim 1, **characterised in that** the non-magnetic inorganic materials are selected from anisometric particles, such as flakes or rods.

3. Magnetorheological materials according to claim 2, **characterised in that** the particles comprise flake-shaped laminar silicates, such as e.g. mica.

4. Magnetorheological materials according to one or more of the preceding claims, **characterised in that** the average particle size of the non-magnetic inorganic materials is between 0.005 and 1000 µm, preferably 0.01 µm and 200 µm.

5. Magnetorheological materials according to one or more of the preceding claims, **characterised in that** the volume ratio of the magnetic and non-magnetic inorganic materials relative to each other is between 1 : 99 and 99 : 1, preferably between 10 : 90 and 90 : 10.

6. Magnetorheological materials according to one or more of the preceding claims, **characterised in that** the magnetic materials comprise inorganic particles, e.g. magnetite.

7. Magnetorheological materials according to claim 1, **characterised in that** the composite particles are formed from a non-magnetic core and a magnetic shell.

8. Magnetorheological materials according to one or more of the preceding claims, **characterised in that** the composite particles have an anisometric form, such as flakes or rods.

9. Magnetorheological materials according to one or more of the preceding claims, **characterised in that** the composite particles were formed in the carrier medium.

10. Magnetorheological materials according to one or more of the preceding claims, **characterised in that** the inorganic particles are modified organically at least in part.

11. Magnetorheological materials according to one or more of the preceding claims, **characterised in that** the average particle size of the composite particles is between 0.005 and 1000 µm, preferably between 0.01 µm and 200 µm.

12. Magnetorheological materials according to one or more of the preceding claims, **characterised in that** the volume ratio of the magnetic and non-magnetic inorganic component of the composite particles is between 1 : 99 and 99 : 1, preferably between 10 : 90 and 90 : 10.

13. Magnetorheological materials according to one or more of the preceding claims, **characterised in that** the magnetisable particles are selected from soft magnetic materials.

14. Magnetorheological materials according to claim 13, **characterised in that** the magnetisable particles are selected from soft magnetic metallic materials, such as iron, cobalt, nickel (also in non-pure form) and alloys thereof, such as iron-cobalt, iron-nickel; magnetic steel; iron-silicon and/or mixtures thereof.

15. Magnetorheological materials according to claim 13, **characterised in that** the magnetisable particles are selected from soft magnetic oxide-ceramic materials, such as cubic ferrites, perovskites and garnets of the general formula
MO · Fe₂O₃
with one or more metals from the group M = Mn, Fe, Co, Ni, Cu, Zn, Ti, Cd or Mg and/or mixtures thereof.

16. Magnetorheological materials according to claim 13, **characterised in that** the magnetisable particles are selected from mixed ferrites, such as MnZn-, NiZn-, NiCo-, NiCuCo-, NiMg-, CuMg-ferrites and/or mixtures thereof.

17. Magnetorheological materials according to claim 13, **characterised in that** the magnetisable particles are selected from iron carbide, iron nitride, alloys of vanadium, tungsten, copper and manganese and/or mixtures thereof.

18. Magnetorheological materials according to one or more of the preceding claims, **characterised in that** the carrier medium is selected from
- carrier fluids such as water, mineral oils, synthetic oils, such as polyalphaolefins, hydrocarbons, silicone oils, esters, polyethers, fluorinated polyethers, polyglycoles, fluorinated hydrocarbons, halogenated hydrocarbons, fluorinated silicones, organically modified silicones and also copolymers thereof or from fluid mixtures thereof,
- fats or gels or
- from elastomers.

19. Magnetorheological materials according to one or more of the preceding claims, **characterised in that** they contain dispersion agents, antioxidants, defoamers and/or anti-abrasion means as additives.

20. Magnetorheological materials according to one or more of the preceding claims, **characterised in that** they contain further additives in order to reduce abrasion phenomena, particulate supplements such as graphite, perfluoroethylene or molybdenum compounds, such as molybdenum disulphite or combinations thereof.

21. Magnetorheological materials according to one or more of the preceding claims, **characterised in that** they contain abrasively acting and/or chemically etching supplements, such as e.g. aluminium oxide, cerium oxide, silicon carbide or diamond as further additives to be used for surface treatment of workpieces.

22. Magnetorheological materials according to one or more of the preceding claims, **characterised in that**
- the proportion of the magnetisable particles is between 10 and 70% by volume, preferably between 20 and 60% by volume,
- the proportion of the carrier medium is between 20 and 90% by volume, preferably between 30 and 80% by volume,
- the proportion of the combination of magnetic and non-magnetic materials and/or composite particles is between 0.1 and 20% by mass, preferably between 0.2 and 15% by mass (relative to the magnetisable solids),
- the proportion of additives is between 0.001 and 20% by mass, preferably between 0.01 and 15% by mass (relative to the magnetisable solids).

23. Use of the magnetorheological materials according to one or more of the preceding claims 1 to 22 in adaptive shock and vibration dampers, controllable brakes, clutches and also in sports or training appliances.

24. Use of the magnetorheological materials according to one or more of the preceding claims 1 to 22 for surface treatment of workpieces.

25. Use of the magnetorheological materials according to one or more of the preceding claims 1 to 22 in order to generate and/or display haptic information, such as characters, computer-simulated objects, sensor signals or images; for simulation of viscous, elastic and/or visco-elastic properties or the consistency distribution of an object.

## Revendications

1. Matériaux magnéto-rhéologiques constitués d'au moins un milieu support non magnétisable et de particules magnétisables contenues à l'intérieur, **caractérisés en ce qu'**en supplément une combinaison de matériaux magnétiques et de matériaux inorganiques non-magnétiques et/ou de particules composites à base de matériaux magnétiques et de matériaux inorganiques non-magnétiques est incluse.

2. Matériaux magnéto-rhéologiques selon la revendication 1, **caractérisés en ce que** les matériaux inorganiques non-magnétiques à base de particules anisométriques, telles que plaquettes ou baguettes, sont sélectionnés.

3. Matériaux magnéto-rhéologiques selon la revendication 2, **caractérisés en ce que** les particules sont à base de silicates en feuillets en forme de plaquettes, comme par exemple du mica.

4. Matériaux magnéto-rhéologiques selon l'une quelconque ou plusieurs des revendications précédentes, **caractérisés en ce que** la grandeur de particule moyenne des matériaux inorganiques non-magnétiques se situe entre 0,005 et 1000 µm, de préférence entre 0,01 µm et 200 µm.

5. Matériaux magnéto-rhéologiques selon l'une quelconque ou plusieurs des revendications précédentes, **caractérisés en ce que** le rapport de volume entre les matériaux magnétiques et les matériaux inorganiques non-magnétiques se situe entre 1:99 et 99:1, de préférence entre 10:90 et 90:10.

6. Matériaux magnéto-rhéologiques selon l'une quelconque ou plusieurs des revendications précédentes, **caractérisés en ce que** les matériaux magnétiques sont à base de particules inorganiques, par exemple à base de magnétite.

7. Matériaux magnéto-rhéologiques selon la revendication 1, **caractérisés en ce que** les particules composites sont formées d'un noyau non-magnétique et d'une enveloppe magnétique.

8. Matériaux magnéto-rhéologiques selon l'une quelconque ou plusieurs des revendications précédentes, **caractérisés en ce que** les particules composites présentent une forme anisométrique, telle que plaquettes ou baguettes.

9. Matériaux magnéto-rhéologiques selon l'une quelconque ou plusieurs des revendications précédentes, **caractérisés en ce que** les particules composites ont été formées dans le milieu support.

10. Matériaux magnéto-rhéologiques selon l'une quelconque ou plusieurs des revendications précédentes, **caractérisés en ce que** les particules inorganiques sont modifiées organiquement au moins en partie.

11. Matériaux magnéto-rhéologiques selon l'une quelconque ou plusieurs des revendications précédentes, **caractérisés en ce que** la grandeur de particule moyenne des particules composites se situe entre 0,005 et 1000 µm, de préférence entre 0,01 µm et 200 µm.

12. Matériaux magnéto-rhéologiques selon l'une quelconque ou plusieurs des revendications précédentes, **caractérisés en ce que** le rapport de volume entre la composante magnétique et la composante inorganique non-magnétique des particules composites se situe entre 1:99 et 99:1, de préférence entre 10:90 et 90:10.

13. Matériaux magnéto-rhéologiques selon l'une quelconque ou plusieurs des revendications précédentes, **caractérisés en ce que** les particules magnétisables à base de matériaux magnétiques doux sont sélectionnées.

14. Matériaux magnéto-rhéologiques selon la revendication 13, **caractérisés en ce que** les particules magnétisables à base de matériaux métalliques magnétiques doux tels que fer, cobalt, nickel (même dans une forme non pure) et d'alliages de ces éléments tels que fer-cobalt, fer-nickel ; acier magnétique ; fer-silicium et/ou des mélanges de ces alliages sont sélectionnés.

15. Matériaux magnéto-rhéologiques selon la revendication 13, **caractérisés en ce que** les particules magnétisables à base de matériaux magnétiques doux et de céramique oxydée tels que ferrites cubiques, pérovskites et grenats de formule générale
MO.Fe₂O₃
avec un ou plusieurs métaux provenant du groupe M = Mn, Fe, Co, Ni, Cu, Zn, Ti, Cd ou Mg et/ou de leurs mélanges sont sélectionnés.

16. Matériaux magnéto-rhéologiques selon la revendication 13, **caractérisés en ce que** les particules magnétisables à base de ferrites mixtes tels que ferrites de MnZn, NiZn, NiCo, NiCuCo, NiMg, CuMg et/ou de leurs mélanges sont sélectionnés.

17. Matériaux magnéto-rhéologiques selon la revendication 13, **caractérisés en ce que** les particules magnétisables à base de carbure de fer, de nitrure de fer, d'alliages de vanadium, tungstène, cuivre et manganèse et/ou de leurs mélanges sont sélectionnés.

18. Matériaux magnéto-rhéologiques selon l'une quelconque ou plusieurs des revendications précédentes, **caractérisés en ce que** le milieu support est sélectionné à partir de
- liquides supports tels que eau, huiles minérales, huiles synthétiques telles que polyalphaoléfines, hydrocarbures, huiles de silicone, esters, polyéthers, polyéthers fluorés, polyglycols, hydrocarbures fluorés, hydrocarbures halogénés, silicones fluorés, silicones modifiés organiquement, ainsi que copolymères de ces produits ou de mélanges de liquide de ces produits,
- graisses ou gels ou
- à partir d'élastomères.

19. Matériaux magnéto-rhéologiques selon l'une quelconque ou plusieurs des revendications précédentes, **caractérisés en ce qu'**ils contiennent comme additifs des dispersants, des antioxydants, des agents anti-mousse et/ou des agents anti-usure.

20. Matériaux magnéto-rhéologiques selon l'une quelconque ou plusieurs des revendications précédentes, **caractérisés en ce qu'**ils contiennent d'autres additifs pour la réduction de phénomènes d'abrasion, des additifs sous forme de particules tels que graphite, tétrafluoréthylène ou composés de molybdène tels que bisulfite de molybdène ou des combinaisons de ces produits.

21. Matériaux magnéto-rhéologiques selon l'une quelconque ou plusieurs des revendications précédentes, **caractérisés en ce qu'**ils contiennent comme autres additifs destinés à une utilisation pour le traitement de surface de pièces des produits additifs à effet abrasif et/ou à effet décapant au plan chimique tels que par exemple oxyde d'aluminium, oxyde cérique, carbure de silicium ou diamant.

22. Matériaux magnéto-rhéologiques selon l'une quelconque ou plusieurs des revendications précédentes, **caractérisés en ce que**
- le pourcentage des particules magnétisables se situe entre 10 et 70 % en volume, de préférence entre 20 et 60 % en volume,
- le pourcentage du milieu support se situe entre 20 et 90 % en volume, de préférence entre 30 et 80 % en volume,
- le pourcentage de la combinaison de matériaux magnétiques et non-magnétiques et/ou des particules composites se situe entre 0,1 et 20 % de masse, de préférence entre 0,2 et 15 % de masse (par rapport aux solides magnétisables),
- le pourcentage des additifs se situe entre 0,001 et 20 % de masse, de préférence entre 0,01 et 15 % de masse (par rapport aux solides magnétisables).

23. Utilisation des matériaux magnéto-rhéologiques selon l'une quelconque ou plusieurs des revendications précédentes 1 à 22 dans des amortisseurs de chocs et de vibrations adaptatifs, des freins contrôlables, des accouplements, ainsi que dans des appareils de sport ou d'entraînement.

24. Utilisation des matériaux magnéto-rhéologiques selon l'une quelconque ou plusieurs des revendications 1 à 22 précédentes pour le traitement de surface de pièces.

25. Utilisation des matériaux magnéto-rhéologiques selon l'une quelconque ou plusieurs des revendications précédentes 1 à 22 pour la génération et/ou la présentation d'informations haptiques telles que caractères graphiques, objets simulés par ordinateur, capteur de signaux ou images ; pour la simulation de propriétés visqueuses, élastiques et/ou viscoélastiques ou de la répartition de la consistance d'un objet.
